# EUROPÄISCHE PATENTSCHRIFT

(11) **EP 0 015 021 B1**
(45) Veröffentlichungstag und Bekanntmachung des Hinweises auf die Patenterteilung: **03.10.1984**
(21) Anmeldenummer: 80200097.6
(22) Anmeldetag: 05.02.1980
(51) Int. Cl.: C23F 7/08, C23F 7/10, C25D 13/00

(54) **Verfahren zur Vorbereitung von Metalloberflächen für die elektrophoretische Tauchlackierung**
Process for the pretreatment of metal surfaces for electrophoretic dip painting
Procédé de préparation de surfaces métalliques avant dépôt de primaire par immersion électrophorétique

(30) Priorität: 23.02.1979 DE 2907094
(43) Veröffentlichungstag der Anmeldung: 03.09.1980
(73) Patentinhaber: METALLGESELLSCHAFT AG, 60015 Frankfurt (DE); Société Continentale Parker, 92111 Clichy (FR)
(72) Erfinder: Rausch, Werner, Dr., D-6370 Oberursel (DE); Müller, Gerhard, D-6450 Hanau (DE)
(74) Vertreter: Fischer, Ernst, Dr.

## Beschreibung

Die Erfindung betrifft ein Verfahren zur Vorbereitung von Metalloberflächen, insbesondere aus Stahl, für die elektrophoretische Tauchlackierung durch Aufbringen von Phosphatschichten mittels Lösungen auf Basis Zinkphosphat mit einem Zusatz von Alkaliionen, in denen das Gewichtsverhältnis von Zn : P0₄ = I : (12 bis 110), vorzugsweise = 1 : ( 20 bis 100) ist.

Es ist seit langem üblich, Metalloberflächen durch Aufbringung eines Phosphatüberzuges für die anschliessende Lackierung vorzubereiten, um eine Verbesserung des Korrosionsschutzes und eine Erhöhung der Lackhaftung zu erzielen. Als Grundlage für die Elektrotauchlackierung dienen hauptsächlich Zinkphosphatüberzüge. Zu deren Erzeugung werden üblicherweise wässrige saure Überzugslösungen auf Basis Monozinkphosphat verwendet, denen Chlorat, Nitrit, Nitrat, organische Nitroverbindungen oder Gemische hiervon als Beschleuniger zugesetzt werden. Die erhaltenen Überzüge sind jedoch häufig für die anschliessende Lackierung wegen ihrer Dicke und Grobkristallinität unbefriedigend. Da zur Vorbehandlung vor der Elektrotauchlackierung dünne und feinkörnige Überzüge erwünscht sind, werden deshalb den Lösungen ausserdem häufig verschiedene organische oder anorganische Chelatierungsmittel, wie Zitronensäure, Weinsäure, Malonsäure, Polyphosphorsäure, Glycerophosphorsäure, Äthylendiamintetraessigsäure, Nitrilotriessigsäure oder deren Salze zugesetzt. Hierdurch ergeben sich jedoch häufig schwierigkeiten, die Lösungen zu kontrollieren; auch genügt die Schichtausbildung oft nicht den gestellten Anforderungen.

Bei einem weiteren Verfahren kommen wässrige Phosphatierungslösungen zur Behandlung von Oberflächen aus Eisenmetallen und Zink zur Anwendung, die als wesentliche Bestandteile Phosphationen, Zinkionen, Kobalt-, Kupfer- oder Nickelionen, Magnesiumionen, Nitritionen, Fluor-und/oder Chlorionen sowie gegebenenfalls Nitrationen enthalten (DE-OS 2 049 350). Die Lösungen weisen Gehalte von 3 bis 20 g Phosphationen, 0,5 bis 3 g Zinkionen, 0,003 bis 0,7 g Kobaltionen oder 0,003 bis 0,04 g Kupferionen oder vorzugsweise 0,05 bis 3 g Nickelionen, 1 bis 8 g Magnesiumionen, 0,01 bis 0,25 g Nitritionen und 0,1 bis 3 g Fluorionen und/oder 2 bis 30 g Chlorionen sowie gegebenenfalls bis etwa 40 g Nitrationen auf. Eine der Möglichkeiten der Einbringung der Fluorionen kann in Form von Fluorosilikat- oder Fluoroborationen erfolgen.

Auf diese so erzeugten Phosphatschichten können anschliessend Anstrichfarben oder andere schnelltrocknende organische Überzüge aufgebracht werden.

Ein Nachteil der mit den bekannten Lösungen auf Basis Zinkphosphat bzw. Magnesium- und/ oder Kalziumphosphat erzeugten Überzüge als Grundlage für die anschliessende Elektrotauchlackierung besteht insbesondere darin, dass ein beachtlicher Teil des Phosphatüberzuges bei der Lackierung abgetrennt wird, in den Lackfilm übergeht und diesen nachteilig beeinflusst.

Zwar ist es bekannt, diese Nachteile weitgehend zu vermeiden, indem man Behandlungslösungen zum Einsatz bringt, in denen der Zinkanteil in Bezug auf die Phosphationen gegenüber den üblichen Lösungen auf Basis Monozinkphosphat erheblich erniedrigt ist (DE-OS 2232067). Die Behandlung führt zu verbesserten dünnen und gleichmässigen Phosphatüberzügen auf Metalloberflächen, insbesondere Stahl, die sehr haftfest und beständig und als Grundlage für die anschliessende Elektrotauchlackierung geeignet sind. Die Phosphatschichten vermitteln einen hohen Korrosionsschutz und werden bei der Lackierung zu einem wesentlich geringeren Anteil abgetrennt als die bei Verwendung der bisher üblichen Lösungen erzeugten Überzüge.

Es wurde nun gefunden, dass die mit dem Verfahren gemäss DE-OS 2 232 067 erzielten Vorteile noch vermehrt werden können, wenn man das eingangs genannte Verfahren entsprechend der Erfindung derart ausstattet, dass die Metalloberflächen mit Lösungen in Berührung gebracht werden, die zusätzlich einen Gehalt an Fluoborat, vorzugsweise in Mengen von 0,3 bis 2,0 g/I, aufweisen und im wesentlichen ferroionenfrei sind.

Im wesentlichen Ferroionenfrei bedeutet, dass man bei der Behandlung von Nichteisenmetallen von der Verwendung von Badlösungen absieht, die wesentliche Ferroionenmengen enthalten und bei der vorzugsweise vorgesehenen Behandlung von Stahloberflächen, diese mit Lösungen in Berührung bringt, die Ferro- zu Ferriionen oxydierende Beschleuniger enthalten.

Besonders geeignet sind Behandlungslösungen, die Chlorat und/oder Nitrit enthalten. Dabei ist es ausreichend, soviel Chlorat und/oder Nitrit zu verwenden, als zur Entfernung von überschüssigen Ferroionen durch Oxidation notwendig sind. Die Mengen sind also vom Durchsatz abhängig und brauchen nicht besonders auf die Menge an Zinkionen und Phosphorsäure oder auf Phosphorsäure abgestimmt zu werden, wie dies bei bekannten Verfahren vorgeschrieben ist. Es hat sich jedoch erwiesen, dass der Gehalt an Chlorat auf mindestens 0,1 g/I eingestellt werden sollte. Bei hohen Durchsätzen sind grössere Mengen zweckmässig.

Vorteilhafterweise gelangen Lösungen zum Einsatz, die Vanadin-Verbindungen, vorzugsweise in Mengen von 0,1 bis 10 mg/I Vanadin, enthalten, was sich besonders bei hohen Durchsätzen als vorteilhaft erwiesen hat. Weitere mehrwertige Kationen, wie Ni-, Mn- oder Ca-Ionen, deren Menge jedoch höchstens 0,5 gll betragen soll, bewirken eine weitere Verbesserung.

Um den Anteil an PO" der den erforderlichen Grad freier Säure übersteigt, zu binden, ist ein Zusatz von Alkalimetallionen (Na, NH₄ usw.) erforderlich. Der Gehalt an P0₄ liegt im üblichen Bereich und beträgt etwa 5 bis 20 g/I.

Die mit dem erfindungsgemässen Verfahren erzielten Phosphatschichten vermitteln einen so hohen Korrosionsschutz (höherer Unterwanderungsschutz), dass eine Folgebehandlung mit den bekannten Nachspülmitteln, z. B. Cr(VI)- oder Cr(III)-lonen-haltig, praktisch keine zusätzliche Verbesserung bewirkt. Das heisst, die mit der Erfindung erzeugten Phosphatschichten sind von einer Qualität, die sonst nur durch Verwendung zusätzlicher Nachspülmittel erzielt wird.

### Ausführungsbeispiel

a) Entfettete Stahlbleche werden innerhalb von 2 Minuten durch Spritzen mit einer Phosphatierungslösung von 58°C behandelt, die

enthielt. Der Wert für freie Säure lag bei 0,8, für Gesamtsäure bei 14,5.

Die Bleche wurden dann mit Wasser und mit vollentsalztem Wasser gespült und anschliessend getrocknet.

Das erzielte Schichtgewicht betrug 1,8 g/m².

Anschliessend wurde auf dem so vorbehandelten Stahlblech ein modifizierter Epoxyharzlack kathodisch abgeschieden. Das Bad für die Elektrotauchlackierung besass Raumtemperatur, Abscheidespannung und -dauer lagen bei 180 Volt bzw. 2 Minuten. Danach wurde der Lack bei einer Objekttemperatur von 190°C während 25 Minuten eingebrannt. Die dabei erhaltene Lackfilmdicke war 15 µm, die Lackschicht gleichmässig und glänzend.

Der Korrosionsschutz der mit dem Lack versehenen und kreuzweise eingeritzten Blechs wurde im Salzsprühtest (1000 Std.) geprüft. Die danach ermittelte Lackunterwanderung betrug 1 bis 2 mm.

b) Der vorstehend skizzierte Verfahrensgang wurde in allen Einzelheiten wiederholt. Es kam jedoch eine Phosphatierungslösung zur Anwendung, die neben den unter a) aufgeführten Bestandteilen zusätzlich enthielt.

Die nach dem Salzsprühtest ermittelte Lackunterwanderung lag nur bei kleiner 1 mm.

c) Der Behandlungsgang gemäss b) wurde dahingehend variiert, dass anstelle der Spülung mit Wasser einmal mit Chrom(III)-acetat-Lösung (150 mg/I Cr(III)) und einmal mit Chromsäure/ Chrom(III)-acetat-Lösung (150 mg/1 Cr(VI), 40 mg/I Cr(III)) gespült wurde.

Der nach der Lackierung etc. vorgenommene Salzsprühtest brachte die gleichen Ergebnisse wie unter b).

Ein Vergleich der Ergebnisse zeigt, dass der Korrosionsschutz, speziell der Lackunterwanderungsschutz, der mit Fluoborat modifizierten Phosphatierungslösung erheblich besser ist als der, der bei Verwendung einer Fluoboratfreien Phosphatierungslösung erhalten wird. Ausserdem ist erkennbar, dass auch ohne Nachspülung mit Cr(III)-bzw. Cr(VI)-Lösungen ein Korrosionsschutz erzielt wird, der dem mit Verwendung der genannten Lösung praktisch gleich ist.

## Patentansprüche

1. Verfahren zur Vorbereitung von Metalloberflächen für die elektrophoretische Tauchlackierung durch Aufbringen von Phosphatschichten mittels Lösungen auf Basis Zinkphosphat mit einem Zusatz von Alkaliionen, in denen das Gewichtsverhältnis von Zn: P0₄ = 1 : (12 bis 110) ist, dadurch gekennzeichnet, dass die Metalloberflächen mit Lösungen in Berührung gebracht werden, die zusätzlich einen Gehalt an Fluoborat aufweisen und im wesentlichen ferroionenfrei sind.

2. Verfahren nach Anspruch 1, dadurch gekennzeichnet, dass die Metalloberflächen mit Lösungen in Berührung gebracht werden, die Chlorat und/oder Nitrit als Beschleuniger enthalten.

3. Verfahren nach Anspruch 1 oder 2, dadurch gekennzeichnet, dass die Metalloberflächen mit Lösungen in Berührung gebracht werden, die Vanadinverbindungen in Mengen von 0,1 bis 10 mg/I Vanadin enthalten.

4. Verfahren nach Anspruch 1, 2 oder 3, dadurch gekennzeichnet, dass die Metalloberflächen mit Lösungen in Berührung gebracht werden, in denen das Gewichtsverhältnis von Zn : P0₄ = 1 : (20 bis 100) ist.

5. Verfahren nach Anspruch 1, 2, 3 oder 4, dadurch gekennzeichnet, dass die Metalloberflächen mit Lösungen in Berührung gebracht werden, die Fluoborat in Mengen von 0,3 bis 2,0 g/I enthalten.

6. Anwendung des Verfahrens nach einem oder mehreren der Ansprüche 1 bis 5 auf die Behandlung von Stahloberflächen.

7. Anwendung gemäss Anspruch 6 mit der Massgabe, Stahloberflächen mit Lösungen in Berührung zu bringen, die Ferroionen zu Ferriionen oxidierende Beschleuniger enthalten.

## Claims

1. Process for the pretreatment of metal surfaces for electrophoretic dip painting by application of phosphate coatings by means of solutions on the basis of zinc phosphate with an addition of alkali metal ions, in which the weight ratio of Zn : PO₄ is 1 : (12 to 110), characterized in that the metal surfaces are brought in contact with solutions, which contain additionally fluoborate and are substantially free of ferrous ions.

2. Process according to claim 1, characterized in that the metal surfaces are brought in contact with solutions, which contain chlorate and/or nitrite as accelerator.

3. Process according to claim 1 or 2, characterized in that the metal surfaces are brought in contact with solutions, which contain vanadium compounds in amounts of 0,1 to 10 mg/I.

4. Process according to claim 1, 2 or 3, characterized in that the metal surfaces are brought in contact with solutions, in which the weight ratio of Zn : PO, is 1 : (20 to 100).

5. Process according to claim 1, 2, 3 or 4, characterized in that the metal surfaces are brought in contact with solutions, which contain fluoborate in amounts of 0,3 to 2,0 g/J.

6. Use of the process according to one or more of the claims 1 to 5 for the treatment of steel surfaces.

7. Use according to claim 6, wherein steel surfaces are brought in contact with solutions, which contain accelerators oxidizing ferrous to ferric ions.

## Revendications

1. Procédé de préparation de surfaces métalliques avant dépôt de primaire par immersion élec- trophorétique par application de couches de phosphate au moyen de solutions à base de phosphate de zinc avec addition d'ions alcalins, dans lesquelles le rapport pondéral de Zn:PO₄ est de 1:(12 à 110), caractérisé en ce que les surfaces métalliques sont amenées au contact de solutions qui présentent en plus une teneur en fluoborate et sont essentiellement exemptes d'ions ferreux.

2. Procédé suivant la revendication 1, caractérisé en ce que les surfaces métalliques sont amenées au contact de solutions qui contiennent du chlorate et/ou du nitrite comme accélérateur.

3. Procédé suivant la revendication 1 ou 2, caractérisé en ce que les surfaces métalliques sont amenées au contact de solutions qui contiennent des composés du vanadium dans des quantités de 0,1 à 10 mg/I de vanadium.

4. Procédé suivant la revendication 1, 2 ou 3, caractérisé en ce que les surfaces métalliques sont amenées au contact de solutions dans lesquelles le rapport pondéral Zn:PO₄ est de 1:(20 à 100).

5. Procédé suivant la revendication 1, 2, 3 ou 4, caractérisé en ce que les surfaces métalliques sont amenées au contact de solutions qui contiennent du fluoborate dans des quantités de 0,3 à 2,0 g/1.

6. Utilisation du procédé selon une ou plusieurs des revendications 1 à 5 pour le traitement de surfaces d'acier.

7. Utilisation suivant la revendication 6, dans laquelle on amène les surfaces d'acier au contact de solutions qui contiennent des accélérateurs oxydant les ions ferreux en ions ferriques.
